# EUROPÄISCHE PATENTSCHRIFT

(11) **EP 1 284 845 B1**
(45) Veröffentlichungstag und Bekanntmachung des Hinweises auf die Patenterteilung: **27.08.2003**
(21) Anmeldenummer: 01913696.9
(22) Anmeldetag: 20.02.2001
(51) Int. Cl.: B27N 3/00

(54) **VERFAHREN ZUR HERSTELLUNG EINER BINDEMITTELFLOTTE**
METHOD FOR PRODUCING A BINDER SOLUTION
PROCEDE POUR PRODUIRE UN BAIN DE LIANT

(30) Priorität: 05.05.2000 DE 10021952
(43) Veröffentlichungstag der Anmeldung: 26.02.2003
(73) Patentinhaber: FRAUNHOFER-GESELLSCHAFT ZUR FÖRDERUNG DER ANGEWANDTEN FORSCHUNG E.V., 80636 München (DE)
(72) Erfinder: ROFFAEL, Edmone, 38104 Braunschweig (DE); DIX, Brigitte, 38102 Braunschweig (DE); GREUBEL, Dieter, 38112 Braunschweig (DE)
(86) Internationale Anmeldenummer: DE0100650
(87) Internationale Veröffentlichungsnummer: WO01085411

(56) Entgegenhaltungen:
- DD-A- 115 453
- DD-A- 226 276
- DE-A- 3 914 146
- DE-A- 4 030 718
- SU-A- 814 775
- US-A- 4 433 126
- US-A- 5 000 788

## Beschreibung

Die Erfindung betrifft ein Verfahren zur Herstellung einer Bindemittelflotte für Holz-zu-Holz-Bindungen aus pulverförmigen Bindemitteln oder Bindemittelkomponenten, die in einer Flüssigkeit in Lösung gebracht werden.

Holzwerkstoffe wie Holzspanplatten und Faserplatten werden hergestellt, indem man Holzspäne bzw. -fasern mit einem Bindemittel beleimt und gegebenenfalls anschließend trocknet, zu Span- bzw. Fasermatten streut und darauf folgend heiß presst. Als Bindemittel in der Holzwerkstoffindustrie werden in der Regel Aminoplastharze wie Harnstoff- und Harnstoff-Melamin-Formaldehydharze, Phenolformaldehydharze und Klebstoffe auf Basis von polymeren Diisocyanaten eingesetzt. Zu einem geringen Teil werden auch Tanninformaldehydharze und Stärken in unmodifizierter und modifizierter Form als Bindemittel verwendet. Weitere Bindemittel auf Basis nachwachsender Rohstoffe sind Lignine, Proteine und Kohlenhydrate, die hauptsächlich für sich allein oder in Kombination mit anderen Bindemitteln in Spezialplattentypen zur Anwendung gelangen.

Die Bindemittel werden in den Holzwerkstoffen hauptsächlich als wässrige Leimflotte im Konsistenzbereich zwischen 40-60% eingesetzt. Pulverförmige Bindemittel werden in diesem Konsistenzbereich entweder vom Bindemittelhersteller oder in den Span- oder Faserplattenfabriken als wässrige Lösung aufbereitet. Die Bindemittel auf Basis nachwachsender Rohstoffe werden hauptsächlich als Pulver in den Span- und Faserplattenwerken angeliefert, wo sie mit Wasser in Lösung gebracht und auf die gewünschte Konsistenz gebracht werden. Bei der Herstellung der Bindemittelflotte können Additive zugegeben werden und der pH-Wert auf das gewünschte Niveau eingestellt werden.

Der Erfindung liegt die Aufgabe zugrunde, eine Bindemittelflotte herzustellen, die in Holz-zu-Holz-Bindungen, insbesondere in Holzspanplatten und Faserplatten Wasseraufnahme und Dickenquellung im Vergleich zu den mit herkömmlichen Bindemittelflotten hergestellten Erzeugnissen verringert.

Ausgehend von dem eingangs genannten Verfahren wird diese Aufgabe durch die Merkmale des Anspruchs 1 gelöst.

Dabei sind unter "Abwässer" in erster Linie die bei der Trocknung von Holzspänen und Holzfasern anfallenden Kondensate, das bei der Faserplattenherstellung nach dem Nassverfahren anfallende Abwasser sowie das bei der Faserplattenherstellung nach dem Trockenverfahren anfallende Quetschwasser zu verstehen.

Insbesondere die bei der Herstellung von mitteldichten Faserplatten in großen Mengen anfallenden Quetschwässer weisen einen hohen chemischen und biologischen Sauerstoffbedarf auf, können daher nicht in die Abflüsse geleitet werden und verlangen daher eine besondere Entsorgung. Erfindungsgemäß können diese Abwässer in einem Recyclingverfahren unmittelbar zur Herstellung von Bindemittelflotten verwendet werden, wobei auf die Verwendung von (reinem) Wasser vollständig verzichtet werden kann. Als weitere Vorteile ergeben sich niedrige Dickenquellungen und Wasseraufnahmen und zwar ohne Beeinträchtigung der Biege- und Querzugfestigkeit der mit einer erfindungsgemäßen Bindemittelflotte hergestellten Platten.

Als Bindemittel lassen sich Tannin, Stärke, Lignin, Protein sowie Mischungen hiervon verwenden. Dabei ist es zweckmäßig, wenn das zu verwendende Tannin durch Extraktion von Rinden oder Hölzern mit Abwässern der Holzwerkstoffindustrie gewonnen wird.

In Vergleichsversuchen wurde Tannin in das Kondensat einer Spänetrocknungsanlage eingerührt und auf eine Stoffkonsistenz von 45% eingestellt. Zum Vergleich wurde das gleiche Tannin in destilliertem Wasser in Lösung gebracht und ebenfalls auf eine Stoffkonsistenz von 45% eingestellt. Der Bindemittelgehalt betrug jeweils 14% (Feststoff/atro Faser). Mit den beiden Tanninlösungen wurden nach Zugabe von Formaldehyd als Härtungsbeschleuniger (10,5% Feststoff/Feststoff Tannin) mitteldichte Faserplatten unter gleichen Beleimungs- und Pressbedingungen hergestellt. Die Presszeit betrug jeweils 24 Sekunden pro Millimeter Plattendicke. Die Feuchte der Fasern lag nach Beleimung und Trocknung jeweils zwischen 15,2% und 15,5%. An den so hergestellten Platten wurden die physikalisch-technologischen Eigenschaften ermittelt. Die nachfolgende Tabelle zeigt, dass die unter Einsatz von in Trocknerkondensat gelöstem Tannin hergestellten Platten im Vergleich zu denen, die mit in Wasser gelöstem Tannin gebunden sind, niedrigere Dickenquellungen und Wasseraufnahmen aufweisen:

| Plattendicke | Anmachwasser für Tanninharz | Rohdichte | Dickenquellung | | Wasseraufnahme | | Plattenfeuchte |
|---|---|---|---|---|---|---|---|
| mm | | kg/m³ | 2h % | 24h % | 2h % | 24h % | % |
| 18 | Kondensat | 825 | 1,5 | 5,4 | 18,3 | 31,4 | 7,9 |
| 18 | Kondensat | 805 | 1,9 | 5,2 | 18,5 | 31,2 | 8,4 |
| 19 | Wasser | 803 | 6,1 | 15,4 | 29,5 | 56,3 | 8,6 |
| 12 | Wasser | 841 | 7,4 | 16,7 | 30,3 | 49,0 | 10,0 |

## Patentansprüche

1. Verfahren zur Herstellung einer Bindemittelflotte für Holz-zu-Holz-Bindungen aus pulverförmigen Bindemitteln oder Bindemittelkomponenten, die in einer Flüssigkeit in Lösung gebracht werden, **dadurch gekennzeichnet, dass** als Flüssigkeit Abwasser verwendet wird, das als Kondensat bei der Trocknung von Holzspänen oder Holzfasern, oder bei der Faserplattenherstellung nach dem Nassverfahren als Abwasser, oder aber bei der Faserplattenherstellung nach dem Trockenverfahren als Quetschwasser anfällt.

2. Verfahren nach Anspruch 1, **dadurch gekennzeichnet, dass** als Bindemittel Tannin verwendet wird.

3. Verfahren nach Anspruch 2, **dadurch gekennzeichnet, dass** das zu verwendende Tannin durch Extraktion von Rinden oder Hölzern mit Abwässern der Holzwerkstoffindustrie gewonnen wird.

4. Verfahren nach Anspruch 1, **dadurch gekennzeichnet, dass** als Bindemittel Stärke verwendet wird.

5. Verfahren nach Anspruch 1, **dadurch gekennzeichnet, dass** als Bindemittel Lignin verwendet wird.

6. Verfahren nach Anspruch 1, **dadurch gekennzeichnet, dass** als Bindemittel Protein verwendet wird.

7. Verfahren nach Anspruch 1, **dadurch gekennzeichnet, dass** als Bindemittel Mischungen aus Tannin, Stärke, Lignin und Protein verwendet werden.

## Claims

1. Process for the preparation of a binder liquor for wood-to-wood bonds, comprising pulverulent binder or binder components which are brought into solution in a liquid, **characterized in that** the liquid used is wastewater which is obtained as condensate in the drying of wood chips or wood fibres, or as wastewater in fibreboard production by the wet process, or as press water in fibreboard production by the dry process.

2. Process according to Claim 1, **characterized in that** the binder used is tannin.

3. Process according to Claim 2, **characterized in that** the tannin to be used is obtained by extraction of barks or timbers with wastewaters from the wood-base materials industry.

4. Process according to Claim 1, **characterized in that** the binder used is starch.

5. Process according to Claim 1, **characterized in that** the binder used is lignin.

6. Process according to Claim 1, **characterized in that** the binder used is protein.

7. Process according to Claim 1, **characterized in that** the binders used are mixtures of tannin, starch, lignin and protein.

## Revendications

1. Procédé de production d'un liant pour assemblages bois sur bois à partir de liants pulvérulents ou de constituants de liants qui sont mis en solution dans un liquide,
**caractérisé en ce qu'**
on utilise comme liquide de l'eau résiduaire qui se forme comme condensat lors du séchage de copeaux de bois ou de fibres de bois ou comme eau résiduaire dans la production de panneaux de fibres par le procédé humide, ou encore comme eau d'essorage dans la production de panneaux de fibres par le procédé à sec.

2. Procédé selon la revendication 1,
**caractérisé en ce que**
comme liant, on utilise du tanin.

3. Procédé selon la revendication 2,
**caractérisé en ce que**
le tanin à utiliser est obtenu par extraction d'écorces ou de bois avec des eaux résiduaires de l'industrie des matériaux dérivés du bois.

4. Procédé selon la revendication 1,
**caractérisé en ce que**
comme liant, on utilise de l'amidon.

5. Procédé selon la revendication 1,
**caractérisé en ce que**
comme liant, on utilise de la lignine.

6. Procédé selon la revendication 1,
**caractérisé en ce que**
comme liant, on utilise de la protéine.

7. Procédé selon la revendication 1,
**caractérisé en ce que**
comme liant, on utilise des mélanges de tanin, amidon, lignine et protéine.
